# EUROPÄISCHE PATENTSCHRIFT

(11) **EP 2 607 532 B1**
(45) Veröffentlichungstag und Bekanntmachung des Hinweises auf die Patenterteilung: **03.05.2017**
(21) Anmeldenummer: 12198849.7
(22) Anmeldetag: 21.12.2012
(51) Int. Cl.: D03D 1/00, D03D 13/00, D03D 15/00

(54) **Gewebe mit Farbwechseleffekt**
Woven fabric with colour changing effect
Tissu avec effet de couleur changeant

(30) Priorität: 21.12.2011 AT 500162011
(43) Veröffentlichungstag der Anmeldung: 26.06.2013
(73) Patentinhaber: Sattler SUN-TEX GmbH, 8077 Gössendorf (AT)
(72) Erfinder: Bauer, Wolfgang, 8055 Graz (AT)
(74) Vertreter: Wirnsberger, Gernot

(56) Entgegenhaltungen:
- WO-A1-2010/026227
- DE-A1- 2 658 916
- DE-A1- 2 902 905
- DE-A1- 3 900 846
- DE-A1-102008 022 577
- DE-A1-102008 022 578
- "Changeant" In: Thomas Meyer zur Capellen: "Lexikon der Gewebe", 30. November 2011 (2011-11-30), Deutscher Fachverlag, Frankfurt am Main, XP007921555, ISBN: 978-3-86641-258-3 Seiten 58-59, * Seite 58, Spalte 2, Absatz 2 - Seite 59, Spalte 1, Absatz 1 *
- 'Lexikon der Gewebe', 30 November 2011, DEUTSCHER FACHVERLAG, FRANKFURT AM MAIN, ISBN 978-3-86641-258-3 vol. THOMAS MEYER ZUR CAPELLEN: 'Spinnfärbung', Seite 347, XP055266160

## Beschreibung

Die Erfindung betrifft ein witterungsbeständiges textiles Flächengebilde mit einem Gewebe, das teilweise oder ganz aus glatten Filamentgarnen aufgebaut ist, wobei Kettfäden und Schussfäden das Gewebe bilden und wobei die Kettfäden und die Schussfäden jeweils aus einem Polymer bestehen.

Des Weiteren betrifft die Erfindung eine Verwendung eines derartigen Flächengebildes.

Schließlich betrifft die Erfindung eine Vorrichtung mit zumindest einem Antrieb und zumindest einem textilen Flächengebilde, wobei das textile Flächengebilde durch den Antrieb verfahrbar ist.

Textile Flächengebilde sollen für spezielle Anwendungen, beispielsweise Verdecke von Cabriolets oder Markisen, eine anmutige Oberfläche erzeugen. Das sogenannte Dessin soll höchsten Ansprüchen gerecht werden, insbesondere bei Anwendungen im Hochpreissegment. Gleichzeitig ist allerdings eine Langlebigkeit gefordert, da entsprechende textile Flächengebilde oftmals im Außenbereich zur Anwendung kommen bzw. eingesetzt werden und daher verschiedenen Einflüssen unterliegen, welche das textile Flächengebilde unerwünscht rasch beeinträchtigen können, sodass die ehemalige Anmutigkeit der Oberfläche verloren geht. Hierzu zählen insbesondere Witterungseinflüsse, Einflüsse durch Ozon sowie Einflüsse durch Sonnenbestrahlung bzw. UV-Licht.

Aus dem Stand der Technik sind verschiedene textile Flächengebilde, beispielsweise für Cabriolets, bekannt geworden. Unter anderem offenbart die DE 20 2010 003 899 U1 einen flexiblen Verdeckbezug für ein Verdeck eines Cabriolets, wobei das Gewebe zumindest bereichsweise mit einer panamaartigen oder zickzackkörperartigen Gewebebindung ausgebildet ist, die zu einer Carbonoptik führen soll. Dies soll einen hochwertigen, edlen optischen Eindruck bewirken. Vorgesehen sein kann auch, dass als Materialen Polyacrylnitrile (PAN) eingesetzt werden und Kettfäden und Schussfäden verschiedene Farben aufweisen, um die Erzielung eines Carboneffektes zu vereinfachen.

Aus der DE 39 25 893 C2 ist ein textiles Flächengebilde bekannt geworden, das ebenfalls mit Kettfäden und Schussfäden aus unterschiedlichen Farbtönen ausgebildet sein kann, wobei das Kettgarn und das Schussgarn aus einer Farbkombination, hervorgerufen durch unterschiedlich gefärbte Einzelfilamente, bestehen können.

Aus der DE 10 2006 004 681 A1 ist ein Garngewebe bekannt geworden, das in Jacquard-Webtechnik erzeugbar ist, wobei Fasern eingesetzt werden, die unterschiedliche Farben aufweisen. Dadurch soll erreicht werden, dass gegenüber dem Stand der Technik mehrere Farbvarianten des Garngewebes neben einer Farbechtheit desselben gegeben sind.

In der DE 10 2008 022 577 A1 ist ein Cabriolet mit einem Verdeck offenbart, wobei dem Gewebe Schussfäden in unterschiedlichen Farben zugeordnet sind. Ein Teil der Schussfäden ist in einer dunklen Grundfarbe und ein anderer Teil der Schussfäden in einer Kontrastfarbe hierzu ausgebildet. Durch diesen Wechsel soll eine optische Anmutung verbesserbar sein.

In der DE 20 18 019 B2 ist die Herstellung eines Mischgarns aus Garnkomponenten offenbart, die mit Zweifarben-Charakter ausgebildet sind. Durch die homogene Mischung der Garnkomponenten bzw. in diesen soll eine einwandfreie Verteilung der Fäden über den gesamten Querschnitt eines Mischgarnes erreicht und somit die Erzielung einer ansprechenden Melange gegeben sein.

In der DE 39 00 846 A1 ist ein Gewebe aus PAN offenbart, wobei die Kettfäden und die Schussfäden als Multifilamente vorliegen können.

Im Rahmen der gegenständlichen Erfindung wurde erkannt, dass bei einem textilen Flächengebilde der eingangs genannten Art eine besonders anmutige Erscheinungsform erreicht werden kann, die zugleich langlebig ist, wenn die Kettfäden und die Schussfäden spinndüsengefärbt sind und unterschiedliche Farben aufweisen, die eine von einem Betrachtungswinkel abhängige variierende Farbe des Gewebes ergeben. Insbesondere wird durch Kettfäden und Schussfäden unterschiedlicher Farbe bei einem textilen Flächengebilde der eingangs genannten Art ein optischer Kippeffekt erreicht, d. h., dass sich die Farbe des textilen Flächengebildes optisch anmutig je nach Betrachtungswinkel ändert.

Dementsprechend ist es eine Aufgabe der Erfindung, ein textiles Flächengebilde der eingangs genannten Art anzugeben, das eine langzeitstabile optisch anmutige Oberfläche mit variierender Farbe ergibt.

Eine weitere Aufgabe der Erfindung ist es, eine Verwendung eines derartigen textilen Flächengebildes darzustellen.

Schließlich ist es Aufgabe der Erfindung, eine Vorrichtung der eingangs genannten Art anzugeben, die mit einem optisch anmutigen, langzeitstabilen textilen Flächengebilde ausgebildet ist.

Die erste Aufgabe der Erfindung wird erfindungsgemäß dadurch gelöst, dass bei einem witterungsbeständigen textilen Flächengebilde der eingangs genannten Art die Kettfäden und die Schussfäden spinndüsengefärbt sind und unterschiedliche Farben aufweisen, die eine von einem Betrachtungswinkel abhängige variierende Farbe des Gewebes ergeben.

Ein mit der Erfindung erzielter Vorteil ist darin zu sehen, dass ein optisch anmutiges, auch bei Witterungseinflüssen langzeitstabiles textiles Flächengebilde bereitgestellt wird. Dabei kommt es darauf an, dass das textile Flächengebilde zumindest teilweise aus glatten Filamentgarnen gebildet ist und sowohl die Kettfäden als auch die Schussfäden spinndüsengefärbt sind und unterschiedliche Farbe aufweisen. Durch die glatte Ausbildung der Filamentgarne wird eine exzellente Reflexion bei Lichteinfall ermöglicht, die wiederum im Zusammenhang mit den unterschiedlichen Farben der Kettfäden und Schussfäden für eine betrachtungswinkelabhängige Farbe des Gewebes insgesamt sorgt. Dadurch wird ein sogenannter Kippeffekt erreicht: Sind beispielsweise die Kettfäden schwarz und die Schussfäden grün gefärbt, erscheint das Gewebe insgesamt je nach Betrachtungswinkel flächig einmal schwarz und einmal grün. Da zugleich auch vorgesehen ist, dass sowohl die Kettfäden als auch die Schussfäden spinndüsengefärbt sind, also eine Färbung bereits in flüssiger Lösung bzw. Mischung erfolgt, ist auch eine homogene Verteilung und Verankerung der Farbstoffe in den einzelnen Garnen gegeben, sodass das Gewebe und letztlich das textile Flächengebilde insbesondere Witterungseinflüssen gut standhalten kann und eine Langlebigkeit des Produktes gegeben ist. Dies ist insbesondere auf eine feste Verankerung von Farbstoffen innerhalb der Garne zurückzuführen, sodass UV-Bestrahlung, Nässe bzw. Regen oder auch Ozoneinwirkung die Farbstoffe in den Garnen nicht beeinträchtigen bzw. die Garne nicht ausbleichen, wodurch der Kippeffekt verloren gehen würde.

Der gewünschte Kippeffekt sowie eine hervorragende Witterungsbeständigkeit und UV-Resistenz ist auch dann gegeben, wenn bloß ein Teil des Gewebes aus Filamentgarn besteht, der übrige Teil jedoch aus einem Stapelfasergarn.

Ein weiterer Vorteil ergibt sich daraus, dass durch die erfindungsgemäße Verwendung von spinndüsengefärbten Kettfäden und Schussfäden das optisch anmutige textile Flächengebilde relativ einfach erstellt werden kann, da nachträgliche Operationen zum Färben einzelner Filamentgarne oder Stapelfasergarne, die im Übrigen auch nicht zweckmäßig wären, entfallen können.

Erfindungsgemäß können die Kettfäden und die Schussfäden jeweils aus einem Polymer bestehen. Dabei kann vorgesehen sein, dass die Kettfäden und die Schussfäden aus unterschiedlichen Polymeren bestehen, beispielsweise Polyester, Polypropylen oder anderen Polymeren. Bevorzugt kann es jedoch je nach Anwendungsfall auch sein, dass die Kettfäden und die Schussfäden aus dem gleichen Polymer bestehen, insbesondere PAN. Dadurch kann im Zusammenhang mit der vorgesehenen Spinndüsenfärbung eine Langlebigkeit bzw. Witterungsstabilität der Garne sichergestellt werden.

Wichtig ist, dass die Filamentgarne, welche das Gewebe alleine oder zusammen mit Stapelfasergarn bilden, glatt ausgebildet sind. Dabei können sowohl Einzelfilamente als auch Multifilamente vorgesehen sein. Multifilamente weisen den Vorteil auf, dass diese hinsichtlich eines Glanzes bzw. einer Reflexion besonders gut geeignet sind und somit eine erfindungsgemäß gewünschte betrachtungswinkelabhängige flächig gleichmäßige Farbe des textilen Flächengebildes besonders leicht erreicht werden kann. Die Multifilamente können dabei jeweils aus etwa 150 bis 250, vorzugsweise 180 bis 220, Einzelfilamenten gebildet sein. Dies ist insbesondere im Hinblick auf eine Langlebigkeit des textilen Flächengebildes, auch bei extremen Witterungseinflüssen, bevorzugt.

Ein Verhältnis einer Kettdichte zu einer Schussdichte ist grundsätzlich nicht kritisch, beträgt jedoch bevorzugt 1,5 bis 2,5, um den angestrebten Kippeffekt bzw. einen betrachtungswinkelabhängigen Farbeffekt möglichst zu begünstigen.

Das textile Flächengebilde kann bei alleiniger Verwendung von Filamentgarnen derart ausgebildet sein, dass eine Feinheit der Kettfäden und der Schussfäden 50 bis 2000 dtex, insbesondere 300 bis 800 dtex, beträgt. Bei einer Feinheit von weniger als 50 dtex sind einzelne Filamente zu dünn und eine Verarbeitung schwierig. Bei einer Feinheit von mehr als 2000 dtex sind die einzelnen Filamentgarne zu dick und wird eine Verarbeitung schwierig. Im Bereich von 300 bis 800 dtex ist neben einer guten Verarbeitbarkeit auch eine Preiswertigkeit der Filamente gegeben.

Wenn nur Filamentgarne eingesetzt werden, können die Kettfäden und die Schussfäden grundsätzlich gleiche Feinheit aufweisen, wiewohl es für die Erzielung verschiedener Farbeffekte bei unterschiedlichen Betrachtungswinkeln von Vorteil sein kann, wenn diese unterschiedliche Feinheit aufweisen.

Die Feinheit der Kettfäden und der Schussfäden kann eine Anmutigkeit bzw. optische Erscheinungsform des textilen Flächengebildes beeinflussen. Bevorzugt ist es diesbezüglich, dass eine Feinheit der Kettfäden zumindest das 1,5-Fache der Schussfäden beträgt.

Eine Fadendichte der Kettfäden und/oder Schussfäden liegt grundsätzlich im Bereich von 10 bis 50 Fäden/cm.

Besonders bevorzugt ist es, dass die Kettfäden und die Schussfäden durch eine Köper-Bindungsart verknüpft sind, die zu einer besonders starken Abhängigkeit der Farbe des textilen Flächengebildes vom Betrachtungswinkel führt. Dies trifft vor allem für Verdecke von Cabriolets zu. Für andere Anwendungszwecke, z. B. Markisen, kann aber auch eine Leinwand-Bindungsart angewendet werden.

Wie bereits erwähnt, können die Kettfäden und die Schussfäden aus einem Filamentgarn einerseits und einem Stapelfasergarn andererseits bestehen. Insbesondere zweckmäßig ist es, die Kettfäden aus einem Stapelfasergarn und die Schussfäden aus einem glatten Filamentgarn bestehen, da sich das textile Flächengebilde dann besonders einfach herstellen lässt. Bei einer solchen Ausbildung kann auch eine optimale Abstimmung von optischem Kippeffekt auf der einen Seite und Witterungsbeständigkeit auf der anderen Seite erfolgen. Die Kettfäden können aus PAN bestehen und z. B. eine schwarze Farbe aufweisen. In dieser Ausbildung sind die Kettfäden insbesondere resistent gegen UV-Einwirkung und vergilben selbst im Test mit einer Xenon-Lampe bei wiederholter Bestrahlung in mehreren Zyklen über insgesamt 350 Stunden nicht. Die als Filamentgarn vorliegenden Schussfäden können in diesem Fall z. B. aus einem Polyester bestehen und weisen eine andere Farbe auf. Durch die entsprechende Kombination bzw. Zusammensetzung und Ausbildung von Kettfäden und Schussfäden ist gleichzeitig auch der gewünschte optische Kippeffekt gegeben.

Wenn Anforderungen an eine Licht- und Wetterbeständigkeit weniger hoch sind, können sowohl die Kettfäden als auch die Schussfäden aus PAN bestehen.

Möglich ist es grundsätzlich auch, dass in umgekehrter Weise die Kettfäden aus einem glatten Filamentgarn und die Schussfäden aus einem Stapelfasergarn bestehen.

Das textile Flächengebilde kann an sich aus dem Gewebe als solchen gebildet sein. Für viele Anwendungszwecke ist es jedoch vorteilhaft, dass das textile Flächengebilde mit einem Untergewebe ausgebildet ist, mit dem das Gewebe verbunden ist. Insbesondere kann vorgesehen sein, dass das Gewebe mit dem Untergewebe über eine Gummischicht verbunden ist. Dadurch wird dem Gewebe, das nach außen hin optisch in Erscheinung tritt, eine für viele Anwendungszwecke erforderliche Stabilität verliehen, beispielsweise Verdecke von Cabriolets oder Markisen oder anderen Einrichtungen, die mit einem Antrieb zum Verfahren einer äußeren Einflüssen wie Witterung oder UV-Bestrahlung ausgesetzten Stoffbahn ausgestattet sind.

Entsprechend den vorstehend dargestellten Vorteilen wird die weitere Aufgabe durch Verwendung eines erfindungsgemäßen Flächengebildes für ein- und ausfahrbare Stoffbahnen, die eine von einem Betrachtungswinkel abhängige variierende Farbe aufweisen, insbesondere Verdecke von Cabriolets oder Markisen, gelöst. Dabei ist insbesondere von Vorteil, dass sich die Farbe der Stoffbahn beim Verfahren je nach Betrachtungswinkel ändert, was einen unerwarteten Effekt ergibt.

Die noch weitere Aufgabe der Erfindung wird durch eine Vorrichtung der eingangs genannten Art mit einem erfindungsgemäßen textilen Flächengebilde gelöst.

Weitere Merkmale, Vorteile und Wirkungen der Erfindung ergeben sich aus den nachfolgend dargestellten Ausführungsbeispielen.

### Beispiel 1: Textiles Flächengebilde mit Kippeffekt für ein Cabriolet:

Bindung K-2:1, Z-Grad

Kette:
- PAN-Multifilament, schwarz, spinndüsengefärbt, 300S Drehungen/m
- Feinheit: ca. 600 dtex, 200 Einzelfilamente
- Kettdichte: 30 Fäden/cm

Schuss:
- PAN-Multifilament, weiß, spinndüsengefärbt, 100S Drehungen/m
- Feinheit: ca. 600 dtex, 200 Einzelfilamente
- Schussdichte: 15 Fäden/cm

Ein textiles Flächengebilde mit einem Gewebe wie zuvor beschrieben wurde als Stoffbahn für ein mit einem Antrieb ausgestattetes Verdeck eines Cabriolets erstellt. Das entsprechende Gewebe wurde auf einem Untergewebe aufgebracht, wobei eine Gummischicht als Zwischenlage vorgesehen wurde und ein Verbinden der Gewebe mit der Gummischicht mittels Kleber erfolgte. Das textile Flächengewebe zeigte je nach Betrachtungswinkel eine schwarze oder weißliche Farbe. Langzeituntersuchungen betreffend Witterungsresistenz und UV-Bestrahlung ergaben keine signifikante Änderung der optischen Anmutung.

### Beispiel 2: Textiles Flächengebilde mit Kippeffekt für ein Cabriolet:

Bindung K-2:1, Z-Grad

Kette:
- PAN-Stapelfaser, schwarz, spinndüsengefärbt
- Feinheit: ca. 60 tex
- Kettdichte: 30 Fäden/cm

Schuss:
- Polyester-Multifilament, weiß, spinndüsengefärbt, 100S Drehungen/m
- Feinheit: ca. 600 dtex, 200 Einzelfilamente
- Schussdichte: 15 Fäden/cm

Es wurde wie in Beispiel 1 ein Stoff für ein Cabriolet hergestellt und in einem normierten Versuch in fünf Zyklen einer Bestrahlung mit einer Xenon-Lampe ausgesetzt, wobei mit einem Stoff gemäß Beispiel 1 verglichen wurde. Dabei war für einen Stoff gemäß Beispiel 2 nach den Bestrahlungszyklen keine Vergilbung zu erkennen, wohingegen ein Stoff gemäß Beispiel 1 leichte Anzeichen von Vergilbung zeigte.

### Beispiel 3: Textiles Flächengebilde mit Kippeffekt für Markisen und Gartenmöbel:

Leinwand-Bindung

Kette:
- PAN-Stapelfaser, grün, spinndüsengefärbt
- Feinheit: ca. 60 tex
- Kettdichte: 30 Fäden/cm

Schuss:
- PAN-Multifilament, rot, spinndüsengefärbt, 100S Drehungen/m
- Feinheit: ca. 600 dtex, 200 Einzelfilamente
- Schussdichte: 15 Fäden/cm

Ein textiles Flächengebilde ausschließlich aus PAN wurde zur Herstellung einer Markise sowie zum Bezug von Gartenmöbeln eingesetzt und über einen längeren Zeitraum der Witterung ausgesetzt, wobei am Textil keine witterungsbedingten Veränderungen erkennbar waren.

## Patentansprüche

1. Witterungsbeständiges textiles Flächengebilde mit einem Gewebe, das teilweise oder ganz aus glatten Filamentgarnen aufgebaut ist, wobei Kettfäden und Schussfäden das Gewebe bilden und wobei die Kettfäden und die Schussfäden jeweils aus einem Polymer bestehen, wobei die Kettfäden und die Schussfäden spinndüsengefärbt sind und unterschiedliche Farben aufweisen, die eine von einem Betrachtungswinkel abhängige variierende Farbe des Gewebes ergeben.

2. Textiles Flächengebilde nach Anspruch 1, **dadurch gekennzeichnet, dass** die Kettfäden und die Schussfäden aus dem gleichen Polymer bestehen.

3. Textiles Flächengebilde nach Anspruch 1 oder 2, **dadurch gekennzeichnet, dass** die Kettfäden und die Schussfäden jeweils aus Polyacrylnitril bestehen.

4. Textiles Flächengebilde nach einem der Ansprüche 1 bis 3, **dadurch gekennzeichnet, dass** die Kettfäden und die Schussfäden als Multifilamente ausgebildet sind.

5. Textiles Flächengebilde nach Anspruch 4, **dadurch gekennzeichnet, dass** die Multifilamente jeweils aus etwa 150 bis 250, vorzugsweise 180 bis 220, Einzelfilamenten gebildet sind.

6. Textiles Flächengebilde nach Anspruch 4 oder 5, **dadurch gekennzeichnet, dass** ein Verhältnis einer Kettdichte zu einer Schussdichte 1,5 bis 2,5 beträgt.

7. Textiles Flächengebilde nach einem der Ansprüche 4 bis 6, **dadurch gekennzeichnet, dass** eine Feinheit der Kettfäden und der Schussfäden 50 bis 2000 dtex, insbesondere 300 bis 800 dtex, beträgt.

8. Textiles Flächengebilde nach einem der Ansprüche 4 bis 7, **dadurch gekennzeichnet, dass** die Kettfäden und die Schussfäden unterschiedliche Feinheit aufweisen.

9. Textiles Flächengebilde nach einem der Ansprüche 1 bis 8, **dadurch gekennzeichnet, dass** eine Feinheit der Kettfäden zumindest das 1,5-Fache der Schussfäden beträgt.

10. Textiles Flächengebilde nach einem der Ansprüche 1 bis 9, **dadurch gekennzeichnet, dass** eine Fadendichte der Kettfäden und/oder Schussfäden 10 bis 50 Fäden/cm beträgt.

11. Textiles Flächengebilde nach einem der Ansprüche 1 bis 10, **dadurch gekennzeichnet, dass** die Kettfäden und die Schussfäden durch eine Köper-Bindungsart verknüpft sind.

12. Textiles Flächengebilde nach Anspruch 1, **dadurch gekennzeichnet, dass** die Kettfäden aus einem Stapelfasergarn und die Schussfäden aus einem glatten Filamentgarn bestehen.

13. Textiles Flächengebilde nach Anspruch 12, **dadurch gekennzeichnet, dass** die Kettfäden aus Polyacrylnitril bestehen.

14. Textiles Flächengebilde nach Anspruch 12 oder 13, **dadurch gekennzeichnet, dass** die Schussfäden aus einem Polyester bestehen.

15. Textiles Flächengebilde nach Anspruch 12 oder 13, **dadurch gekennzeichnet, dass** die Kettfäden und die Schussfäden aus Polyacrylnitril bestehen.

16. Textiles Flächengebilde nach Anspruch 1, **dadurch gekennzeichnet, dass** die Kettfäden aus einem glatten Filamentgarn und die Schussfäden aus einem Stapelfasergarn bestehen.

17. Textiles Flächengebilde nach einem der Ansprüche 1 bis 16, **dadurch gekennzeichnet, dass** ein Untergewebe vorgesehen ist, mit dem das Gewebe verbunden ist.

18. Textiles Flächengebilde nach Anspruch 17, **dadurch gekennzeichnet, dass** das Gewebe mit dem Untergewebe über eine Gummischicht verbunden ist.

19. Verwendung eines textilen Flächengebildes nach einem der Ansprüche 1 bis 18 für ein- und ausfahrbare Stoffbahnen, die eine von einem Betrachtungswinkel abhängige variierende Farbe aufweisen, insbesondere Verdecke von Cabriolets oder Markisen.

20. Vorrichtung mit zumindest einem Antrieb und zumindest einem textilen Flächengebilde, wobei das textile Flächengebilde durch den Antrieb verfahrbar ist, **dadurch gekennzeichnet, dass** das textile Flächengebilde nach einem der Ansprüche 1 bis 18 ausgebildet ist.

## Claims

1. A weather-resistant textile fabric having a weave which is partially or completely constructed from smooth filament yarns, wherein the weave is formed by warp threads and weft threads and wherein the warp threads and the weft threads respectively consist of a polymer, wherein the warp threads and the weft threads are spinneret-dyed and have different colours which provide a colour which varies as a function of the angle of observation.

2. The textile fabric as claimed in claim 1, **characterized in that** the warp threads and the weft threads consist of the same polymer.

3. The textile fabric as claimed in claim 1 or claim 2, **characterized in that** the warp threads and the weft threads respectively consist of polyacrylonitrile.

4. The textile fabric as claimed in one of claims 1 to 3, **characterized in that** the warp threads and the weft threads are in the form of multifilaments.

5. The textile fabric as claimed in claim 4, **characterized in that** the multifilaments are respectively formed from approximately 150 to 250, preferably 180 to 220 individual filaments.

6. The textile fabric as claimed in claim 4 or claim 5, **characterized in that** the ratio of the warp density to the weft density is 1.5 to 2.5.

7. The textile fabric as claimed in one of claims 4 to 6, **characterized in that** the fineness of the warp threads and of the weft threads is 50 to 2000 dtex, in particular 300 to 800 dtex.

8. The textile fabric as claimed in one of claims 4 to 7, **characterized in that** the warp threads and the weft threads have different finenesses.

9. The textile fabric as claimed in one of claims 1 to 8, **characterized in that** the fineness of the warp threads is at least 1.5 times that of the weft threads.

10. The textile fabric as claimed in one of claims 1 to 9, **characterized in that** the thread count of the warp threads and/or the weft threads is 10 to 50 threads/cm.

11. The textile fabric as claimed in one of claims 1 to 10, **characterized in that** the warp threads and the weft threads are connected together using a twill type weave.

12. The textile fabric as claimed in claim 1, **characterized in that** the warp threads consist of a staple fibre yarn and the weft threads consist of a smooth filament yarn.

13. The textile fabric as claimed in claim 12, **characterized in that** the warp threads consist of polyacrylonitrile.

14. The textile fabric as claimed in claim 12 or claim 13, **characterized in that** the weft threads consist of a polyester.

15. The textile fabric as claimed in claim 12 or claim 13, **characterized in that** the warp threads and the weft threads consist of polyacrylonitrile.

16. The textile fabric as claimed in claim 1, **characterized in that** the warp threads consist of a smooth filament yarn and the weft threads consist of a staple fibre yarn.

17. The textile fabric as claimed in one of claims 1 to 16, **characterized in that** a back cloth is provided which is bonded with the weave.

18. The textile fabric as claimed in claim 17, **characterized in that** the weave is bonded with the back cloth via a layer of rubber.

19. Use of a textile fabric as claimed in one of claims 1 to 18 for extendable and retractable panels which have a colour which varies as a function of the angle of observation, in particular as covers for cabriolets or awnings.

20. A device having at least one drive and at least one textile fabric, wherein the textile fabric can be deployed by means of the drive, **characterized in that** the textile fabric is constructed as claimed in one of claims 1 to 18.

## Revendications

1. Structure textile plane résistant aux intempéries, avec un tissu qui est constitué partiellement ou totalement de fils de filaments lisses, des fils de chaîne et des fils de trame formant le tissu et les fils de chaîne et les fils de trame étant composés respectivement d'un polymère, les fils de chaîne et les fils de trame étant teintés dans la masse et présentant différentes couleurs dont résulte une couleur du tissu variable en fonction de l'angle d'observation.

2. Structure textile plane selon la revendication 1, **caractérisée en ce que** les fils de chaîne et les fils de trame sont composés du même polymère.

3. Structure textile plane selon la revendication 1 ou 2, **caractérisée en ce que** les fils de chaîne et les fils de trame sont composés respectivement de polyacrylonitrile.

4. Structure textile plane selon l'une quelconque des revendications 1 à 3, **caractérisée en ce que** les fils de chaîne et les fils de trame sont conçus en tant que multi-filaments.

5. Structure textile plane selon la revendication 4, **caractérisée en ce que** les multi-filaments sont conçus respectivement d'environ 150 à 250, de préférence de 180 à 220 filaments individuels.

6. Structure textile plane selon la revendication 4 ou la revendication 5, **caractérisée en ce qu'**un rapport d'une densité de chaîne à une densité de trame s'élève à de 1,5 à 2,5.

7. Structure textile plane selon l'une quelconque des revendications 4 à 6, **caractérisée en ce qu'**un titre en deniers des fils de chaîne et des fils de trame s'élève à de 50 à 2000 dtex, notamment à de 300 à 800 dtex.

8. Structure textile plane selon l'une quelconque des revendications 4 à 7, **caractérisée en ce que** les fils de chaîne et les fils de trame ont un titre en deniers différent.

9. Structure textile plane selon l'une quelconque des revendications 1 à 8, **caractérisée en ce qu'**un titre en denier des fils de chaîne s'élève à au moins 1,5 fois celle des fils de trame.

10. Structure textile plane selon l'une quelconque des revendications 1 à 9, **caractérisée en ce qu'**une densité de fil des fils de chaîne et/ou des fils de trame s'élève à de 10 à 50 fils/cm.

11. Structure textile plane selon l'une quelconque des revendications 1 à 10, **caractérisée en ce que** les fils de chaîne et les fils de trame sont liés par armure de type sergé.

12. Structure textile plane selon la revendication 1, **caractérisée en ce que** les fils de chaîne sont composés d'un fil à fibres discontinues et les fils de trame d'un fil de filaments lisses.

13. Structure textile plane selon la revendication 12, **caractérisée en ce que** les fils de chaîne sont composés de polyacrylonitrile.

14. Structure textile plane selon la revendication 12 ou la revendication 13, **caractérisée en ce que** les fils de trame sont composés d'un polyester.

15. Structure textile plane selon la revendication 12 ou la revendication 13, **caractérisée en ce que** les fils de chaîne et les fils de trame sont composés de polyacrylonitrile.

16. Structure textile plane selon la revendication 1, **caractérisée en ce que** les fils de chaîne sont composés d'un fil de filaments lisses et les fils de trame d'un fil à fibres discontinues.

17. Structure textile plane selon l'une quelconque des revendications 1 à 16, **caractérisée en ce qu'**il est prévu un tissu inférieur avec lequel le tissu est assemblé.

18. Structure textile plane selon la revendication 17, **caractérisée en ce que** le tissu est assemblé avec le tissu inférieur par l'intermédiaire d'une couche en caoutchouc.

19. Utilisation d'une structure textile plane selon l'une quelconque des revendications 1 à 18 pour des bandes de tissu susceptibles de rentrer et de sortir, notamment pour des capotes de cabriolets ou des stores.

20. Dispositif comportant au moins un entraînement et au moins une structure textile plane, la structure textile plane étant déplaçable à l'aide de l'entraînement, **caractérisé en ce que** la structure textile plane est conçue selon l'une quelconque des revendications 1 à 18.
